# EUROPÄISCHE PATENTSCHRIFT

(11) **EP 2 340 318 B1**
(45) Veröffentlichungstag und Bekanntmachung des Hinweises auf die Patenterteilung: **15.02.2017**
(21) Anmeldenummer: 09744964.9
(22) Anmeldetag: 27.10.2009
(51) Int. Cl.: C22C 9/02

(54) **KUPFER-ZINN-LEGIERUNG, VERBUNDWERKSTOFF UND VERWENDUNG**
COPPER-TIN ALLOY, COMPOSITE MATERIAL AND USE THEREOF
ALLIAGE CUIVRE-ÉTAIN, MATÉRIAU COMPOSITE ET UTILISATION

(30) Priorität: 31.10.2008 DE 102008054183
(43) Veröffentlichungstag der Anmeldung: 06.07.2011
(73) Patentinhaber: Sundwiger Messingwerk GmbH & Co. KG, 58675 Hemer (DE)
(72) Erfinder: KÖHLER, Michael, 58638 Iserlohn (DE); HEIDE, Andreas, 58644 Iserlohn (DE); HOJDA, Ralf, 58762 Altena (DE); RIEPE, Udo, 58239 Schwerte (DE)
(74) Vertreter: Diehl Patentabteilung
(86) Internationale Anmeldenummer: PCT/EP2009/007669
(87) Internationale Veröffentlichungsnummer: WO 2010/049118

(56) Entgegenhaltungen:
- JP-A- 11 140 569
- JP-A- 2006 291 356
- JP-A- 2007 039 735

## Beschreibung

Die Erfindung betrifft eine Kupfer-Zinn-Legierung, einen Verbundwerkstoff mit einer solchen Kupfer-Zinn-Legierung sowie eine Verwendung der Kupfer-Zinn-Legierung und des Verbundwerkstoffs. Die Kupfer-Zinn-Legierung und der diese umfassende Verbundwerkstoff eignet sich insbesondere für Verbindungselemente in der Elektrotechnik und in der Elektronik. Die Erfindung beschäftigt sich insbesondere mit dem Problem der Recyclingfähigkeit.

Generell werden heute Kupferlegierungen auf Basis Cu-Zn, Cu-Sn und Cu-Fe in großem Umfang für Verbindungselemente in der Elektrotechnik und in der Elektronik eingesetzt. Insbesondere werden solche Kupferlegierungen für Stanzgitter und Steckverbinder verwendet. Wichtige Kriterien für die Werkstoffauswahl sind dabei Elastizitätsmodul, Streckgrenze, Relaxationsverhalten und Biegbarkeit. Neben einer ausreichenden mechanischen Festigkeit stellen die elektrische Leitfähigkeit und die Korrosionsbeständigkeit wichtige Kriterien für die sichere Funktion der Bauteile über die Lebensdauer des Gesamtsystems dar. Oftmals kommt es dabei zu einer Überschneidung von Eigenschaftsanforderungen, die sich im Grundsatz gegeneinander ausschließen, wie beispielsweise die Kombination einer guten Leitfähigkeit mit hoher Korrosionsbeständigkeit. Verbessern Legierungselemente im Kupfer, wie Nickel und Chrom, einerseits die Korrosionsbeständigkeit, so verringern sie andererseits die Leitfähigkeit erheblich.

Zunehmend an Bedeutung gewinnt auch das Thema Schweißbarkeit, insbesondere das Laserschweißen, mit anderen metallischen Werkstoffen. Vor dem Hintergrund der exorbitanten Metallpreissteigerungen in den letzten Jahren wird gerade auch das Thema der Recyclingfähigkeit der verwendeten Legierungen immer wichtiger.

Cu-Zn bzw. Messinglegierungen sind mischkristall-verfestigende Werkstoffe. Es sind binäre Legierungen, die in der Regel zwischen 5 und 40 Gew.-% an Zink enthalten. Mit steigendem Zinkgehalt nehmen Zugfestigkeit und Härte zu. Die Dehnung erreicht bei 30 Gew.-% Zink einen Höchstwert. Höhere Festigkeits- und Härtewerte sind nur durch Kaltumformung zu erzielen.

Für Steckverbinder in Form von Federbändern, beispielsweise aus einer CuZn 30- oder aus einer CuZn 37-Legierung, wird üblicherweise eine Vickershärte von Hv = 150 verlangt. Zusätzlich muss die Einhaltung eines auf die Blechdicke s normierten Mindestbiegeradius r/s = 1 für eine 90°-Abkantung gegeben sein. Der Nachteil der Cu-Zn-Legierungen liegt allerdings in der relativ schlechten Schweißbarkeit, denn das Legierungselement Zink weist einen relativ hohen Dampfdruck auf. Reines Zink siedet bei 1,013 bar bereits bei 907°C. Ferner weisen Cu-Zn-Legierungen einen geringen Elastizitätsmodul von ca. 110 KN/mm² (SI-Einheit: GPa) auf. Darüber hinaus lassen sich aus Korrosionsschutzgründen verzinnte Messingbänder aufgrund des eingetragenen Zinns nicht gut recyceln. Auch das Relaxationsverhalten von Cu-Zn-Legierungen ist ausgeprägt, die Einsatztemperatur damit begrenzt.

Cu-Sn-Legierungen, also Zinnbronzen, gehören zu den ältesten technisch verwertbaren Kupferlegierungen. Den Cu-Sn-Legierungen wird üblicherweise etwas Phosphor zugegeben, weshalb diese Legierungen auch als Phosphorbronzen bezeichnet werden. Die Eigenschaften dieser Legierungen werden vorrangig vom Zinngehalt bestimmt, der in der Regel zwischen 4 und 8 Gew.-% liegt. Der Elastizitätsmodul von Phosphorbronzen beträgt je nach Sn-Gehalt zwischen 115 und 120 kN/mm² (SI-Einheit: GPa). Die Biegbarkeit von Zinnbronzen ist hervorragend. Steigende Sn-Gehalte verbessern für einen gegebenen Temperzustand das Biegbarkeitsverhalten. Federbänder aus Phosphorbronze können ohne Probleme bis auf ein Härteniveau einer Vickershärte von Hv = 200 verfestigt werden und weisen noch eine Biegbarkeit von r/s = 1 bei einer Abkantung von 90° auf. Die Laserschweißbarkeit von Zinn- bzw. Phosphorbronzen ist gegeben, denn diese Legierungen weisen keine leicht flüchtigen Elemente (insbesondere Zink) und keine störenden zweiten Phasen auf. Das Relaxationsverhalten von Zinn- bzw. Phosphorbronzen ist besser als das von Messinglegierungen, wenngleich es nicht an das Niveau von aushärtbaren Kupferwerkstoffen heranreicht.

Cu-Sn-Legierungen werden in Form von Bändern für Stanzteile und Steckverbinder eingesetzt, wenn eine gute bis sehr gute Federeigenschaft, eine gute elektrische und thermische Belastbarkeit, eine geringe Spannungsrelaxation, eine gute Biegbarkeit, gute Schweißbarkeit und Lötbarkeit gefordert werden. Auch in verzinnter Form lassen sich Phosphorbronzen gut recyceln. Zinn ist bereits in der Legierung als solcher enthalten.

Zu den niedrig legierten Kupferwerkstoffen gehören die Cu-Fe-Legierungen. Durch geringe Zusätze an Eisen und Phosphor kann die Werkstoffeigenschaft des reinen Kupfers, z.B. die Festigkeit, das Entfestigungs- oder Relaxationsverhalten, verbessert werden. Weit verbreitet für Stanzgitter in der Automobiltechnik ist insbesondere eine CuFe2P-Legierung in der Temperstufe FH. Der Werkstoff weist in dieser Temperstufe eine Zugfestigkeit von Rm = 420 bis 500 N/mm² (SI-Einheit: MPa) auf. Die Vickershärte liegt bei Hv = 130 bis 150. Die scharfkantige Biegbarkeit ist noch gegeben. Zu den Vorzügen der CuFe2P-Legierung gehört, dass der Elastizitätsmodul etwa 125 KN/mm² (GPa) beträgt und somit das Material gute Federeigenschaften besitzt. Die elektrische Leitfähigkeit liegt zwischen 60% und 70% IACS (International Annealed Copper Standard: 100% IACS entsprechen etwa 58 MS/m). Eine Verzinnung des Werkstoffs aus Korrosionsschutzgründen ist gut möglich.

Zu den Nachteilen der CuFe2P-Legierung zählt, dass diese keinen homogenen Werkstoff bildet, sondern Fe2P-Ausscheidungen aufweist. Insbesondere hierdurch wird ein Laserschweißen erschwert. Trifft der Laserstrahl beim Punktschweißen auf gröbere Fe2P-Ausscheidungen, so kann er abgelenkt werden, wodurch das Durchschweißergebnis unbefriedigend wird. Ein weiterer Nachteil liegt in der schlechten Recyclingfähigkeit von verzinnten Schrotten der CuFe2P-Legierung. Die elektrische Leitfähigkeit einer CuFe2P-Legierung wird beim Aufschmelzen durch ein in Lösung gehendes Zinn von etwa 1 Gew.-% um 25% erniedrigt. Die verzinnten Stanzschrotte, die beim Herstellen von Stanzgittern üblicherweise 50% bis 70% des eingesetzten Materials ausmachen, können nicht in den Schmelzprozess direkt zurückgeführt werden, sondern müssen aufwändig verhüttet und elektrochemisch getrennt werden. Die Rückführung in den Werkstoffkreislauf erfolgt demnach als Kathode. Dieser Vorgang ist sehr energieintensiv und damit gegenüber dem direkten Einschmelzen der Schrotte sehr teuer.

Aus Fig. 1 wird für eine CuFe2P-Legierung der geschilderte Einfluss eines Zinnanteils auf die elektrische Leitfähigkeit ersichtlich. Die elektrische Leitfähigkeit fällt bereits ab Gehalten oberhalb von 0,3 Gew.-% Zinn drastisch ab. Wird beispielsweise ein 0,4 mm dickes Band aus einer CuFe2P-Legierung aus Korrosionsschutzgründen beidseitig mit etwa 3 µm Zinn beschichtet, so würde beim direkten Recycling auf Basis dieser Schrotte eine mit rund 1,5 Gew.-% Zinn verunreinigte CuFe2P-Legierung entstehen. Neben drastischen Einbußen bei der elektrischen Leitfähigkeit hat dieser Zinn-Anteil auch eine starke negative Auswirkung auf das Verfestigungsverhalten.

Aus der JP 2007 039 735 A sind CuNiP-Legierungen bekannt, die optional Sn, Zn und Fe umfassen können.

Aufgabe der Erfindung ist es, eine Legierung und einen Verbundwerkstoff anzugeben, welcher in seinen physikalischen und technologischen Eigenschaften möglichst dem einer CuFe2P-Legierung entspricht, möglichst gut laserschweißbar ist und gut recycelt werden kann. Eine weitere Aufgabe besteht darin, eine Verwendung für eine solche Legierung und einen solchen Verbundwerkstoff anzugeben.

Hinsichtlich der Legierung wird die vorgenannte Aufgabe durch eine Kupfer-Zinn-Legierung mit der Zusammensetzung gemäß Anspruch 1 gelöst. Demnach umfasst die Kupfer-Zinn-Legierung 0,2 bis 0,8 Gew.-% Zinn (Sn), 0,3 bis 0,5 Gew.-% Nickel (Ni) und/oder Kobalt (Co), 0 bis 0,05 Gew.-% Zink (Zn), 0 bis 0,02 Gew.-% Eisen (Fe), 0,008 bis 0,05 Gew.-% Phosphor(P) sowie als Rest Kupfer (Cu).

Die Erfindung geht dabei von der Überlegung aus, eine zur CuFe2P-Legierung alternative, neue Legierung anzugeben, die vergleichbare Eigenschaften aufweist, sich jedoch auch im verzinnten Zustand problemlos recyceln lässt. Reine Cu-Sn-Legierungen, wie beispielsweise eine CuSn0,15-Legierung haben zweifellos das Potenzial, als eine solche Alternative herangezogen werden zu können. Beschichtet mit Zinn können die Schrotte einer solchen Legierung dem Wertstoffkreislauf direkt zugeführt werden. Die mechanischen und technologischen Eigenschaften entsprechen dabei denen einer CuFe2P-Legierung relativ gut. Deutliche Schwächen treten allerdings beim Erweichungsverhalten und der Relaxationsbeständigkeit auf.

Umfangreiche Untersuchungen haben nun ergeben, dass eine Kupfer-Zinn-Legierung mit einer gezielten Abstimmung der Legierungselemente Zinn, Nickel und/oder Kobalt sowie Phosphor sowohl zu einer CuFe2P-Legierung vergleichbare mechanische und technologische Eigenschaften als auch das für die jeweilige Weiterverarbeitung und Endanwendung erforderliche Eigenschaftsprofil im Bereich des Erweichungsverhaltens und der Relaxation, d.h. dem Kriechen des Bauteils unter Spannung bei erhöhter Temperatur, erreicht. Dabei ist entweder Nickel oder Kobalt mit dem angegebenen Anteil enthalten. Bevorzugt ist hierbei ein Teil des Nickels durch Kobalt ersetzt, wobei dann die Summe beider Legierungselemente gemeinsam den angegebenen Anteil ergibt.

Ein Vergleich der technologischen und physikalischen Eigenschaften einer Cu-Sn-Legierung mit einer CuFe2P-Legierung ergibt folgendes Bild:

| | CuFe2P | CuSnNiCoP |
|---|---|---|
| Zugfestigkeit Rm [MPa] | 450 | 438 - 440 |
| Fließgrenze 0,2 % R_{p 0,2} [MPa] | 420 | 405 - 430 |
| Bruchdehnung A50 [%] | 9 | 4-5 |
| Elastizitätsmodul [GPa] | 123 | 126 |
| Elektr. Leitfähigkeit [%IACS] | 63 | 55 - 70 |
| Thermische Leitfähigkeit [W/mK] | 260 | 250 |
| Mindestbiegeradius [r/s, 90°] | 1 | 1 |
| Wärmeausdehnungskoeffizient [Rt-100 °C] | 17,7 x 10⁻⁶ | 17,7 x 10⁻⁶ |
| Vickershärte [Hv] | 145 | 130-134 |
| Erweichungstemperatur [°C(1h)] | 350 | 350 |

Aus der Tabelle wird ersichtlich, dass Cu-Sn-Legierungen die angegebenen Anforderungen hinsichtlich der technologischen und physikalischen Eigenschaften erfüllen können.

Bei dem Einsatz der erfindungsgemäßen Cu-Sn-Legierung in verzinnter Form bildet sich eine Legierungsschicht zwischen dem Grundwerkstoff und der Zinnauflage aus. Eine Anpassung der Fertigungsanlagen ist bei der Umstellung auf den neuen Werkstoff nicht erforderlich.

Die erfindungsgemäße Cu-Sn-Legierung zeigt darüber hinaus im Bereich des Erweichungsverhaltens und der Relaxation ein zur CuFe2P-Legierung vergleichbares Eigenschaftsprofil.

Die erfindungsgemäße Cu-Sn-Legierung zeichnet sich weiter in besonderer Weise durch die direkte Rückführbarkeit verzinnter Schrotte aus den einzelnen Stufen der Wertschöpfungskette aus. Die verzinnten Schrotte können direkt in den Schmelzprozess zurückgeführt werden, so dass die Recyclingkosten gegenüber einer Verhüttung deutlich geringer ausfallen. Die Verhüttungskosten können beispielsweise bei einem Schrottanteil von 70 % schnell die Höhe der Fabrikationskosten erreichen und die Wirtschaftlichkeit in Frage stellen. Aus diesem Grund ändert auch eine Betrachtung der Metallwerte zwischen einer Kuper-EisenLegierung wie der CuFe2P- Legierung und der hier angegebenen Cu-Sn-Legierung nichts daran, dass die angegebene Legierung sowohl unter ökonomischen als auch ökologischen Gesichtspunkten (der zusätzliche Einsatz von Strom und Säure zur elektrolytischen Aufbereitung der Schrotte können entfallen) eine sinnvolle Alternative zu verzinnten Kupfer-Eisen-Legierungen darstellt.

Hinsichtlich der geforderten Eigenschaften ist es vorteilhaft, wenn die angegebene Kupfer-Zinn-Legierung einen Anteil an Sn zwischen 0,3 und 0,7 Gew.-%, insbesondere zwischen 0,4 und 0,6 Gew.-%, enthält: Entsprechend der Erfindung liegt der Anteil an Ni und / oder Co in der Kupfer-Zinn-Legierung zwischen 0,3 und 0,5 Gew.-%.

Durch einen bevorzugten Anteil an Phosphor zwischen 0,008 und 0,03 Gew.-%, insbesondere zwischen 0,008 und 0,015 Gew.-%, kann die Festigkeit verbessert werden.

In einer bevorzugten Legierungszusammensetzung weist die Kupfer-Zinn-Legierung 0,3 bis 0,7 Gew.-% Sn, 0,3 bis 0,5 Gew.-% Ni und/oder Co, 0 bis 0,04 Gew.-% Zn, 0 bis 0,015 Gew.-% Fe, 0,08 bis 0,03 Gew.-% P, sowie als Rest Cu auf.

Weiter verbessert wird die Kupfer-Zinn-Legierung, wenn sie 0,4 bis 0,6 Gew.-% Sn, 0,3 bis 0,5 Gew.-% Ni und/oder Co, 0 bis 0,03 Gew.-% Zn, 0 bis 0,01 Gew.-% Fe, 0,008 bis 0,015 Gew.-% P, sowie als Rest Cu umfasst.

Eine weitere vorteilhafte präzise Einstellung der Eigenschaften der Kupfer-Zinn-Legierung kann vorgenommen werden, wenn eine Summe aus Verunreinigungen und sonstigen Beimengungen von maximal 0,3 Gew.-% vorliegt.

Als ein konkretes Ausführungsbeispiel mit hervorragenden Eigenschaften wird eine Kupfer-Zinn-Legierung genannt, die 0,38 Gew.-% Sn, 0,30 Gew.-% Ni und/oder Co, 0,003 Gew.-% Zn, 0,008 Gew.-% Fe, 0,014 Gew.-% P, sowie als Rest Cu umfasst.

Die erfindungsgemäße Kupfer-Zinn-Legierung ist sehr gut laserschweißbar, da keine leicht flüchtigen Elemente enthalten sind und die Legierung frei von einer zweiten Phase ist. Insbesondere weist die Legierung keine NiP-Ausscheidungen aus.

Die Legierung eignet sich hervorragend für einen gut laserschweißbaren Verbundwerkstoff, der insbesondere für Stanzgitter verwendet werden kann. Solche Stanzgitter werden heute beispielsweise in der Automobiltechnik für ABS- und ESP-Systeme eingesetzt. Dazu wird ein Grundwerkstoff aus der vorgenannten Kupfer-Zinn-Legierung mit einer Zinnschicht versehen bzw. abgedeckt, was insbesondere durch das Verfahren der Feuerverzinnung vorgenommen werden kann. Insofern befindet sich auf dem Grundwerkstoff aus der angegebenen Kupfer-Zinn-Legierung eine Schicht aus reinem oder freiem Zinn. Der Verbundwerkstoff zeichnet sich durch eine hohe Relaxationsbeständigkeit bis zu Temperaturen von 100 °C aus. Erweist im Inneren als Kern die angegebene Kupfer-Zinn-Legierung mit einer Zusammensetzung entsprechend der darauf gerichteten Ansprüche auf. Durch die äußere Beschichtung bzw. Abdeckung aus Zinn ist eine hohe Korrosionsbeständigkeit gewährleistet. Bevorzugt beträgt die Dicke der Zinnschicht zwischen 1 und 3 µm.

Beim Verzinnen der erfindungsgemäßen Kupfer-Zinn-Legierung kommt es zur Bildung einer Übergangsschicht zwischen dem Grundwerkstoff und der Zinnschicht. Bevorzugt wird die Zinnschicht derart aufgebracht, dass die Übergangsschicht eine intermetallische Phase aus Cu, Ni und / oder Co sowie Sn umfasst. Die Ausbildung der Übergangsschicht wird insbesondere derart gestaltet, dass diese eine Dicke zwischen 0,1 und 1 µm aufweist. Insofern umfasst der Verbundwerkstoff im Inneren oder als Kern die angegebene Kupfer-Zinn-Legierung mit den entsprechenden Anteilen an Nickel und / oder Kobalt sowie Phosphor. Die Legierung des Kerns geht über die Übergangsschicht in eine Schicht aus reinem Zinn über. Über die ausgebildete Übergangs- bzw. Legierungsschicht wird eine gute Anbindung der Zinnschicht erzielt.

Betrachtet man einen dreidimensionalen Aufbau wie ein Stanzgitter aus dem Verbundwerkstoff, so ergibt sich insgesamt ein Fünf-Schichten-Aufbau. Auf einem Kern aus der angegebenen Kupfer-Zinn-Legierung als Grundwerkstoff sitzt beidseitig eine Schicht einer intermetallischen Phase, bestehend aus CuNiCoSn mit einer Dicke zwischen 0,1 und 1,0 µm. Der Verbundwerkstoff ist abschließend aus Korrosionsschutzgründen mit einer Schicht aus freiem bzw. reinem Zinn abgedeckt, die eine Dicke von 1,0 bis 3,0 µm aufweist. Der Schichtverbundwerkstoff weist insgesamt eine Gesamtdicke von 0,2 bis 1 mm, bevorzugt bis 2 mm, besonders bevorzugt bis 3 mm auf.

Die elektrische Leitfähigkeit des angegebenen Verbundwerkstoffs entspricht dem des bisher eingesetzten Vergleichswerkstoffs CuFe2P. Wärmeleitfähigkeit und weitere technologische Werte des Verbundwerkstoffes sind ebenfalls voll vergleichbar.

Sowohl die erfindungsgemäße Kupfer-Zinn-Legierung als auch der verzinnte Verbundwerkstoff ist hervorragend für Bänder, Folien, profilierte Bänder, Stanzteile oder Steckverbinder, insbesondere für Anwendungen in der Elektrotechnik oder der Elektronik, geeignet.

## Patentansprüche

1. Kupfer-Zinn-Legierung umfassend:
0,2 bis 0,8 Gew.-% Sn,
0,3 bis 0,5 Gew.-% Ni und/oder Co,
0 bis 0,05 Gew.-% Zn,
0 bis 0,02 Gew.-% Fe,
0,008 bis 0,05 Gew.-% P,
sowie als Rest Cu.

2. Kupfer-Zinn-Legierung nach Anspruch 1,
mit einem Anteil an Sn zwischen 0,3 und 0,7 Gew.-%, insbesondere zwischen 0,4 und 0,6 Gew.-%.

3. Kupfer-Zinn-Legierung nach einem der vorhergehenden Ansprüche,
mit einem Anteil an P zwischen 0,008 und 0,03 Gew.-%, insbesondere zwischen 0,008 und 0,015 Gew.-%.

4. Kupfer-Zinn-Legierung nach Anspruch 1,
umfassend:
0,3 bis 0,7 Gew.-% Sn,
0,3 bis 0,5 Gew.-% Ni und/oder Co,
0 bis 0,04 Gew.-% Zn,
0 bis 0,015 Gew.-% Fe,
0,008 bis 0,03 Gew.-% P,
sowie als Rest Cu.

5. Kupfer-Zinn-Legierung nach Anspruch 4, umfassend:
0,4 bis 0,6 Gew.-% Sn,
0,3 bis 0,5 Gew.-% Ni und/oder Co,
0 bis 0,03 Gew.-% Zn,
0 bis 0,01 Gew.-% Fe,
0,008 bis 0,015 Gew.-% P,
sowie als Rest Cu.

6. Kupfer-Zinn-Legierung nach einem der vorhergehenden Ansprüche, mit einer Summe aus Verunreinigungen und sonstigen Beimengungen von maximal 0,3 Gew.-%.

7. Verbundwerkstoff mit einem Grundwerkstoff nach einem der vorhergehenden Ansprüche und einer darauf aufgebrachten Zinnschicht.

8. Verbundwerkstoff nach Anspruch 7,
wobei die Zinnschicht eine Dicke zwischen zwischen 1 und 3 µm aufweist.

9. Verbundwerkstoff nach Anspruch 7 oder 8,
mit einer Übergangsschicht zwischen dem Grundwerkstoff und der Zinnschicht, wobei die Übergangsschicht eine intermetallische Phase aus Cu, Ni und/oder Co sowie Sn umfasst.

10. Verbundwerkstoff nach Anspruch 9,
wobei die Übergangsschicht eine Dicke zwischen 0,1 und 1 µm aufweist.

11. Verwendung einer Kupfer-Zinn-Legierung nach einem der Ansprüche 1 bis 6 für Bänder, Drähte, Folien, profilierte Bänder, Stanzteile oder Steckverbinder.

12. Verwendung eines Verbundwerkstoffs nach einem der Ansprüche 7 bis 10 für Bänder, Drähte, Folien, profilierte Bänder, Stanzteile oder Steckverbinder.

## Claims

1. Copper-tin alloy, comprising:
0.2 to 0.8% by weight Sn,
0.3 to 0.5% by weight Ni and/or Co,
0 to 0.05% by weight Zn,
0 to 0.02% by weight Fe,
0.008 to 0.05% by weight P,
and also Cu as remainder.

2. Copper-tin alloy according to Claim 1,
having an Sn content of between 0.3 and 0.7% by weight, in particular of between 0.4 and 0.6% by weight.

3. Copper-tin alloy according to either of the preceding claims,
having a P content of between 0.008 and 0.03% by weight, in particular of between 0.008 and 0.015% by weight.

4. Copper-tin alloy according to Claim 1, comprising:
0.3 to 0.7% by weight Sn,
0.3 to 0.5% by weight Ni and/or Co,
0 to 0.04% by weight Zn,
0 to 0.015% by weight Fe,
0.008 to 0.03% by weight P,
and also Cu as remainder.

5. Copper-tin alloy according to Claim 4, comprising:
0.4 to 0.6% by weight Sn,
0.3 to 0.5% by weight Ni and/or Co,
0 to 0.03% by weight Zn,
0 to 0.01% by weight Fe,
0.008 to 0.015% by weight P,
and also Cu as remainder.

6. Copper-tin alloy according to one of the preceding claims,
in which the sum of impurities and other admixtures is at most 0.3% by weight.

7. Composite material having a base material according to one of the preceding claims and a layer of tin applied thereto.

8. Composite material according to Claim 7,
wherein the layer of tin has a thickness of between between 1 and 3 µm.

9. Composite material according to Claim 7 or 8, having a transition layer between the base material and the layer of tin, wherein the transition layer comprises an intermetallic phase of Cu, Ni and/or Co and also Sn.

10. Composite material according to Claim 9,
wherein the transition layer has a thickness of between 0.1 and 1 µm.

11. Use of a copper-tin alloy according to one of Claims 1 to 6 for strips, wires, foils, profiled strips, stamped parts or plug-in connectors.

12. Use of a composite material according to one of Claims 7 to 10 for strips, wires, foils, profiled strips, stamped parts or plug-in connectors.

## Revendications

1. Alliage de cuivre-étain, comprenant :
0,2 à 0,8% en poids de Sn,
0,3 à 0,5% en poids de Ni et/ou de Co,
0 à 0,05% en poids de Zn,
0 à 0,02% en poids de Fe,
0,008 à 0,05% en poids de P,
ainsi que, comme reste, du Cu.

2. Alliage de cuivre-étain selon la revendication 1, présentant une proportion de Sn entre 0,3 et 0,7% en poids, en particulier entre 0,4 et 0,6% en poids.

3. Alliage de cuivre-étain selon l'une quelconque des revendications précédentes, présentant une proportion de P entre 0,008 et 0,03% en poids, en particulier entre 0,008 et 0,015% en poids.

4. Alliage de cuivre-étain selon la revendication 1, comprenant :
0,3 à 0,7% en poids de Sn,
0,3 à 0,5% en poids de Ni et/ou de Co,
0 à 0,04% en poids de Zn,
0 à 0,015% en poids de Fe,
0,008 à 0,03% en poids de P,
ainsi que, comme reste, du Cu.

5. Alliage de cuivre-étain selon la revendication 4, comprenant :
0,4 à 0,6% en poids de Sn,
0,3 à 0,5% en poids de Ni et/ou de Co,
0 à 0,03% en poids de Zn,
0 à 0,01% en poids de Fe,
0,008 à 0,015% en poids de P,
ainsi que, comme reste, du Cu.

6. Alliage de cuivre-étain selon l'une quelconque des revendications précédentes, présentant une somme de souillures et d'autres impuretés d'au maximum 0,3%.

7. Matériau composite présentant un matériau de base selon l'une quelconque des revendications précédentes et une couche d'étain appliquée sur celui-ci.

8. Matériau composite selon la revendication 7, la couche d'étain présentant une épaisseur entre entre 1 et 3 µm.

9. Matériau composite selon la revendication 7 ou 8, présentant une couche de transition entre le matériau de base et la couche d'étain, la couche de transition comprenant une phase intermétallique de Cu, de Ni et/ou de Co ainsi que de Sn.

10. Matériau composite selon la revendication 9, la couche de transition présentant une épaisseur entre 0,1 et 1 µm.

11. Utilisation d'un alliage de cuivre-étain selon l'une quelconque des revendications 1 à 6 pour des bandes, des fils, des feuilles, des bandes profilées, des pièces embouties ou des connecteurs.

12. Utilisation d'un matériau composite selon l'une quelconque des revendications 7 à 10 pour des bandes, des fils, des feuilles, des bandes profilées, des pièces embouties ou des connecteurs.
